# FASCICULE DE BREVET EUROPEEN

(11) **EP 3 251 468 B1**
(45) Date de publication et mention de la délivrance du brevet: **18.11.2020**
(21) Numéro de dépôt: 16701766.4
(22) Date de dépôt: 27.01.2016
(51) Int. Cl.: H05B 3/84, H05B 3/12

(54) **DISPOSITIF CHAUFFANT, EN PARTICULIER SEMI-TRANSPARENT**
HEIZVORRICHTUNG, BESONDERS HALBDURCHSICHTIG
HEATING DEVICE, ESPECIALLY SEMI-TRANSPARENT

(30) Priorité: 28.01.2015 FR 1550666
(43) Date de publication de la demande: 06.12.2017
(73) Titulaire: Commissariat à l'Énergie Atomique et aux Énergies Alternatives, 75015 Paris (FR); Centre National de la Recherche Scientifique CNRS, 75794 Paris Cedex 16 (FR); Université de Nantes, 44035 Nantes Cedex 1 (FR)
(72) Inventeur: SIMONATO, Jean-Pierre, 38360 Sassenage (FR); CARELLA, Alexandre, 64110 Mazeres-Lezons (FR); CELLE, Caroline, 42700 Firminy (FR); DJOUADI, Abdou, 44000 Nantes (FR); DROVAL, Guillaume, 44880 Sautron (FR); SIM, Sylvain, 44230 Saint Sebastien Sur Loire (FR)
(74) Mandataire: IPAZ
(86) Numéro de dépôt international: PCT/EP2016/051648
(87) Numéro de publication internationale: WO 2016/120302

(56) Documents cités:
- EP-A1- 2 315 494
- EP-A2- 0 609 088
- WO-A1-2004/010737
- DUCKJONG KIM ET AL: "Transparent flexible heater based on hybrid of carbon nanotubes and silver nanowires", CARBON, vol. 63, 1 novembre 2013 (2013-11-01), pages 530-536, XP055201046, ISSN: 0008-6223, DOI: 10.1016/j.carbon.2013.07.030 cité dans la demande
- CAROLINE CELLE ET AL: "Highly flexible transparent film heaters based on random networks of silver nanowires", NANO RESEARCH, vol. 5, no. 6, 18 mai 2012 (2012-05-18), pages 427-433, XP055201042, ISSN: 1998-0124, DOI: 10.1007/s12274-012-0225-2 cité dans la demande

## Description

La présente invention porte sur un nouveau dispositif chauffant multicouche à base de nanomatériaux recouverts de nitrure d'aluminium.

En particulier, un tel dispositif peut présenter à la fois de bonnes propriétés de chauffage à basse tension et de haute transparence, le rendant avantageusement adapté à sa mise en œuvre comme film conducteur transparent pour des systèmes de chauffage et/ou de désembuage pour lesquels est requise une exigence de visibilité.

Les films chauffants conducteurs transparents suscitent un intérêt croissant pour une large gamme d'applications, par exemple pour des dispositifs d'affichage, des systèmes de désembuage ou de dégivrage automobiles, des vitrages chauffants, etc..

Actuellement, les techniques pour la fabrication de films chauffants transparents sont basées sur l'utilisation de films d'oxydes conducteurs transparents (TCOs) et plus particulièrement d'oxyde d'indium dopé à l'étain (ITO).

Cependant, l'utilisation de ces matériaux présente un certain nombre d'inconvénients, notamment au regard du coût élevé et fluctuant de l'indium et de la grande fragilité mécanique de l'ITO. Egalement, les techniques de fabrication de ces films sont complexes, nécessitant de procéder sous vide et limitées à des dépôts sur des surfaces planes.

Les récentes avancées dans le domaine des nanotechnologies ont permis de proposer des réseaux de nano-objets, en particulier à base de nanofils métalliques, combinant de bonnes propriétés de conductivité électrique et une transparence élevée.

Il a ainsi été proposé par Celle *et al.* [1] de réaliser des films minces transparents flexibles à base de réseaux de nanofils d'argent, préparés par des techniques d'enduction centrifuge (« spin coating » en langue anglaise) ou nébulisation (« spray coating » en langue anglaise), présentant à la fois des propriétés de chauffage à basse tension et de haute température.

De même, Kim *et al.* [2] ont développé des couches hybrides de nanotubes de carbone et de nanofils d'argent.

On peut encore citer Zhang *et al.* ([3]) qui proposent une architecture de film hybride à base de nanofils d'argent (AgNWs) et d'oxyde de graphène (rLGO), présentant de bonnes performances en termes de transparence et de conductivité thermique.

La présente invention vise à proposer un nouveau dispositif chauffant multicouche, permettant d'accéder à un chauffage rapide et homogène d'une surface, tout en présentant des propriétés de haute transparence.

Plus précisément, la présente invention concerne, selon un premier de ses aspects, un dispositif chauffant comportant :
- un substrat de base ;
- une couche électroconductrice, dite couche chauffante, portée par le substrat, et formée d'au moins un réseau percolant de nano-objets comprenant des nanofils métalliques ; et
- une couche de diffusion thermique à base de nitrure d'aluminium, recouvrant tout ou partie de la couche chauffante.

A la connaissance des inventeurs, il n'a jamais été proposé de revêtir une couche électroconductrice à base de nanoobjets par du nitrure d'aluminium.

De fait, le nitrure d'aluminium est habituellement cristallisé par des techniques d'épitaxie par jet moléculaire (MBE pour « Molecular Beam Epitaxy » en langue anglaise) ou par épitaxie en phase vapeur (MOCVD pour « Métal Organic Chemical Vapor Déposition » en langue anglaise). Ces techniques requièrent des températures élevées, supérieures à 950 °C, incompatibles avec un dépôt en surface de nanofils métalliques, ces derniers étant altérés à haute température et susceptibles de perdre leurs propriétés structurales.

Le dispositif chauffant selon l'invention s'avère avantageux à plusieurs titres.

Tout d'abord, un tel dispositif présente de bonnes propriétés de chauffage à basse tension et permet de restituer, de manière uniforme, la chaleur produite à la surface du dispositif.

Ainsi, comme illustré dans les exemples qui suivent, il est possible d'atteindre, en un temps très court, avec un dispositif chauffant selon l'invention, une température homogène sur l'ensemble de la surface exposée du dispositif chauffant.

De telles performances sont particulièrement recherchées lorsque l'on souhaite obtenir un effet rapide de la mise en marche du système chauffant, par exemple dans le cadre d'une application pour un système de désembuage, notamment de véhicules.

Par ailleurs, de manière particulièrement avantageuse, un dispositif chauffant selon l'invention peut combiner à la fois des propriétés de chauffage et de transparence optique, ce qui le rend adapté pour la conception de divers systèmes de chauffage et/ou de désembuage semi-transparents et transparents, par exemple pour des vitrages, panneaux de douche, lunettes, éléments chauffants d'appareils optoélectroniques, etc..

Plus particulièrement, un dispositif chauffant selon l'invention peut présenter une transmittance globale, sur l'ensemble du spectre visible, d'au moins 50 %, avantageusement d'au moins 70 % et plus particulièrement d'au moins 80 %.

Le dispositif chauffant selon l'invention peut être avantageusement préparé par des techniques d'impression grande surface et à basse température.

Plus précisément, la présente invention se rapporte, selon un autre de ses aspects, à un procédé de préparation d'un dispositif chauffant, comprenant au moins les étapes consistant en :
(i) disposer d'un substrat de base dont l'une des faces est recouverte au moins en partie d'une couche électroconductrice, dite couche chauffante, formée d'au moins un réseau percolant de nano-objets comprenant des nanofils métalliques ; et
(ii) former, sur tout ou partie de la surface exposée de ladite couche chauffante, une couche de diffusion thermique, à base de nitrure d'aluminium par pulvérisation cathodique magnétron en courant continu ou pulsé à haute puissante, à une température strictement inférieure à 280 °C.

D'autres caractéristiques, avantages et modes d'application du dispositif chauffant selon l'invention et de sa préparation ressortiront mieux à la lecture de la description détaillée qui va suivre, donnée à titre illustratif et non limitatif.

Dans la suite du texte, les expressions « compris entre ... et ... », « allant de ... à ... » et « variant de ... à ... » sont équivalentes et entendent signifier que les bornes sont incluses, sauf mention contraire.

Sauf indication contraire, l'expression « comportant/comprenant un(e) » doit être comprise comme « comportant/comprenant au moins un(e) ».

### DISPOSITIF CHAUFFANT

### SUBSTRAT DE BASE

Dans le cadre de la présente invention, le terme « substrat » fait référence à une structure de base solide sur au moins une des faces de laquelle sont formées la couche chauffante et la couche de diffusion thermique.

Le substrat de base peut être de diverses natures.

Il peut s'agir d'un substrat flexible ou rigide. Le substrat peut être transparent, translucide, opaque ou coloré.

Il est entendu que le substrat est choisi de manière adéquate au regard de l'application visée pour le dispositif chauffant.

En particulier, dans le cas où le dispositif chauffant doit satisfaire à des propriétés optiques de transparence, par exemple pour un système de désembuage/dégivrage automobile, un vitrage transparent, etc., le substrat est choisi parmi les substrats semi-transparents ou transparents.

Par « semi-transparent », on entend qualifier selon l'invention une structure/couche présentant une transmittance, sur l'ensemble du spectre visible, supérieure ou égale à 50 %.

La transmittance d'une structure donnée représente l'intensité lumineuse traversant la structure sur le spectre du visible. Elle peut être mesurée par spectrométrie UV-Vis-IR, par exemple à l'aide d'une sphère d'intégration sur un spectromètre de type Varian Carry 5000.

La transmittance sur le spectre du visible correspond à la transmittance pour des longueurs d'ondes comprise entre 350 et 800 nm.

On qualifie de « transparent » selon l'invention, une structure/couche présentant une transmittance supérieure ou égale à 80 %.

Le substrat peut être ainsi un substrat en verre ou en polymères transparents tels que le polycarbonate, les polyoléfines, le polyéthersulfone, le polysulfone, les résines phénoliques, les résines époxy, les résines polyesters, les résines polyimides, les résines polyétheresters, les résines polyétheramides, le polyvinyl(acétate), le nitrate de cellulose, l'acétate de cellulose, le polystyrène, les polyuréthanes, le polyacrylonitrile, le polytétrafluoroéthylène, les polyacrylates tels que le polyméthacrylate de méthyle, le polyarylate, les polyétherimides, les polyéthers cétones, les polyéthers éthers cétones, le polyfluorure de vinylidène, les polyesters tels que le polyéthylène téréphtalate ou polyéthylène naphtalate, les polyamides, la zircone, ou leurs dérivés.

De préférence, le substrat de base peut être en verre ou en polyéthylène naphtalate.

Le substrat peut notamment présenter une épaisseur comprise entre 500 nm et 1 cm, en particulier entre 200 µm et 5 mm.

### COUCHE CHAUFFANTE

Dans le cadre de l'invention, la « couche chauffante », portée par le substrat de base, fait référence à une couche électroconductrice formée d'au moins un réseau percolant de nano-objets, les nano-objets incluant au moins des nanofils métalliques.

Les nanofils métalliques peuvent être plus particulièrement choisis parmi des nanofils d'argent, d'or et/ou de cuivre.

De préférence, les nanofils métalliques représentent au moins 40 %, en particulier au moins 60 %, de la masse totale des nano-objets de la couche chauffante.

La couche chauffante peut comprendre, outre des nanofils métalliques, des nanotubes de carbone et/ou du graphène, ou leurs dérivés tels que, par exemple, des oxydes de graphène.

Dans une première variante de réalisation, la couche chauffante peut se présenter sous la forme d'une unique couche formée d'un réseau percolant de nano-objets.

Selon un mode de réalisation particulier, la couche chauffante peut être formée d'un réseau percolant de nanofils métalliques.

Dans une autre variante de réalisation, la couche chauffante peut présenter un réseau percolant multicouche.

Plus particulièrement, le réseau percolant de nano-objets multicouche est formé d'au moins deux sous-couches de nano-objets de compositions distinctes, en particulier à base de nano-objets différents, l'une au moins des sous-couches comportant, voire étant formée de nanofils métalliques.

Selon un mode de réalisation particulier, l'une au moins des sous-couches, en particulier la couche supérieure, est formée de nanofils métalliques.

Une couche chauffante comprenant au moins deux types de nano-objets différents est désignée par la suite comme couche chauffante « hybride ».

A titre d'exemple, une couche chauffante hybride peut être constituée d'un réseau percolant formé d'une première couche de nano-objets, autres que des nanofils métalliques, par exemple de nanotubes de carbone, et d'une seconde couche de nanofils métalliques.

Avantageusement, la couche chauffante présente une transmittance, sur l'ensemble du spectre visible, supérieure ou égale à 50 %, en particulier supérieure ou égale à 70 % et plus particulièrement supérieure ou égale à 80 %

Selon un mode de réalisation particulièrement préféré, la densité en nano-objets du réseau percolant de la couche chauffante selon l'invention est comprise entre 100 µg/m² et 500 mg/m².

L'homme du métier est à même d'ajuster la densité en nano-objets à mettre en œuvre pour obtenir un réseau percolant et conducteur. En effet, si le réseau de nano-objets n'est pas assez dense, aucun chemin de conduction n'est possible, et la couche ne sera pas conductrice. A partir d'une certaine densité de nano-objets, le réseau devient percolant et les porteurs de charges peuvent être transportés sur toute la surface de la couche chauffante.

De manière avantageuse, la couche chauffante d'un dispositif selon l'invention présente une résistance surfacique inférieure ou égale à 500 ohm/carré.

La résistance surfacique, dite encore « résistance carrée », peut être définie par la formule suivante : $R = \frac{ρ}{e} = \frac{1}{σ . e}$ dans laquelle :
e représente l'épaisseur de la couche conductrice (en cm),
σ représente la conductivité de la couche (en S/cm) (σ=1/ρ), et
ρ représente la résistivité de la couche (en Ω.cm).

La résistance surfacique peut être mesurée par des techniques connues de l'homme du métier, par exemple par un résistivimètre 4 pointes, par exemple de type Loresta EP.

De préférence, la couche chauffante du dispositif selon l'invention présente une résistance surfacique inférieure ou égale à 200 ohm/carré, de préférence inférieure ou égale à 100 ohm/carré et plus préférentiellement inférieure ou égale à 60 ohm/carré.

Une faible résistance électrique permet d'améliorer les performances de chauffage, la puissance thermique dissipée par le film chauffant étant proportionnelle à V²/R (effet Joule), V représentant la tension appliquée aux bornes de la couche chauffante (en courant continu DC) et R la résistance de la couche chauffante d'une borne à l'autre.

Comme illustré dans les exemples qui suivent, une couche chauffante selon l'invention présente ainsi de bonnes propriétés de chauffage à basse tension. Plus particulièrement, elle permet d'atteindre une température d'au moins 80 °C en appliquant de faibles tensions, par exemple des tensions inférieures à 12 V.

De manière avantageuse, comme évoqué précédemment, la couche chauffante selon l'invention présente en outre des propriétés de haute transparence.

Plus particulièrement, la couche chauffante présente avantageusement, sur l'ensemble du spectre visible, une transmittance supérieure ou égale à 50 %.

De préférence, la couche chauffante présente une transmittance, sur l'ensemble du spectre visible, supérieure ou égale à 70 %, en particulier supérieure ou égale à 80 %.

A titre d'illustration de l'invention, des réseaux percolants combinant à la fois des propriétés de haute conductivité électrique et de haute transparence sont présentés dans les exemples qui suivent.

Ainsi, une couche chauffante selon l'invention peut combiner avantageusement des propriétés de haute conductivité électrique et de transparence optique, autorisant sa mise en œuvre pour former un dispositif chauffant semi-transparent ou transparent, comme détaillé dans la suite du texte.

L'épaisseur de la couche chauffante d'un dispositif chauffant selon l'invention peut être comprise entre 1 nm et 10 µm, en particulier entre 5 nm et 800 nm.

### Préparation de la couche chauffante

Les nano-objets peuvent être préalablement préparés selon des méthodes de synthèse connues de l'homme du métier.

Par exemple, les nanofils en argent peuvent être synthétisés selon la méthode de synthèse décrite dans la publication Nanotechnology, 2013, 24, 215501 [4]. Les nanofils de cuivre peuvent être obtenus par la méthode décrite dans la publication Nanoresearch 2014, pp 315-324 [5].

Les nanotubes de carbone peuvent être des nanotubes mono et/ou multi-parois, purifiés ou non purifiés, fonctionnalisés ou non fonctionnalisés ; ils peuvent être obtenus selon des techniques connues, par exemple par ablation laser, CVD ou décharge d'arc.

Le réseau percolant peut être obtenu par dépôt en surface du substrat de base d'une ou plusieurs suspensions de nano-objets dans un milieu solvant (eau, méthanol, isopropanol, etc.), suivi de l'évaporation du ou des solvants.

Plus particulièrement, les nano-objets métalliques peuvent être préalablement dispersés dans un solvant organique facilement évaporable (par exemple le méthanol, l'isopropanol), ou encore dispersés dans un milieu aqueux en présence d'un tensioactif.

La suspension de nano-objets peut ensuite être déposée en surface du substrat selon des méthodes connues de l'homme du métier, les techniques les plus utilisées étant le dépôt par nébulisation (« spray-coating » en langue anglaise), le dépôt au jet d'encre, le dépôt au trempé, le dépôt au tire-film, le dépôt par imprégnation, le dépôt à la racle, la flexogravure, etc.

Selon un mode de réalisation particulier, la couche chauffante est formée par dépôt par nébulisation d'une ou plusieurs suspensions des nano-objets dans un milieu solvant, suivi par l'évaporation du ou des solvants.

Le ou les solvants de la suspension de nano-objets sont ensuite évaporés afin de former un réseau percolant de nano-objets permettant le passage du courant.

Afin d'améliorer encore les performances du matériau électroconducteur, le réseau de nano-objets, par exemple de nanofils, peut être recuit à une température comprise entre 100 et 150 °C.

Comme décrit précédemment, le réseau percolant de la couche chauffante d'un dispositif selon l'invention peut être constitué de plusieurs couches de nano-objets superposées. Dans ce cas, les étapes de dépôt de la suspension de nano-objets et d'évaporation du solvant sont répétées autant de fois que l'on désire obtenir de couches de nano-objets.

### COUCHE DE DIFFUSION THERMIQUE

Comme précisé précédemment, la couche chauffante est revêtue en tout ou partie d'une couche de nitrure d'aluminium (AIN), dite « couche de diffusion thermique ».

Les films de nitrure d'aluminium présentent des propriétés particulièrement intéressantes en termes d'isolation électrique et de conductivité thermique, dépendantes de leur qualité cristalline.

De préférence, la couche d'AIN recouvre l'intégralité de la couche chauffante.

Selon un mode de réalisation particulièrement préféré, une couche de diffusion thermique selon l'invention présente une conductivité thermique supérieure ou égale à 20 W.K⁻¹.m⁻¹, en particulier comprise entre 80 et 250 W.K⁻¹.m⁻¹.

La conductivité thermique donne la capacité d'un matériau à dissiper la chaleur. Elle peut être mesurée par une technique de type transitoire à bande chaude.

Une telle couche de diffusion thermique permet de restituer la chaleur produite par la couche chauffante sous-jacente, de manière uniforme sur toute la surface exposée du dispositif chauffant.

De manière avantageuse, la superposition selon l'invention d'une couche chauffante présentant une faible résistance surfacique et d'une couche de diffusion thermique à haute conductivité thermique permet d'accéder, en un temps très court, à un chauffage uniforme de l'ensemble de la surface du dispositif chauffant.

Un tel dispositif est particulièrement avantageux pour des applications pour des systèmes chauffants, par exemple de désembuage/dégivrage automobiles, pour lesquels l'on souhaite obtenir un effet rapide de la mise en marche du système chauffant.

De préférence, la couche de diffusion thermique présente une épaisseur comprise entre 50 nm et 5 µm, en particulier entre 80 nm et 800 nm.

La couche d'AIN selon l'invention présente avantageusement une transparence élevée.

En particulier, la couche d'AlN présente une transmittance, sur l'ensemble du spectre visible, supérieure ou égale à 50 %, en particulier supérieure ou égale à 70 %, et plus particulièrement supérieure ou égale à 80 %.

### Préparation de la couche de diffusion thermique

Les inventeurs tirent profit des optimisations récentes des techniques de dépôt par pulvérisation cathodique magnétron pour accéder, à basse température, à un film mince d'AIN de bonne qualité cristalline et présentant une bonne conductivité thermique.

Ainsi, la couche de diffusion thermique d'un dispositif selon l'invention peut être formée, en surface du réseau percolant de nano-objets, par pulvérisation cathodique magnétron en mode continu DC ou pulsé à haute puissance HiPIMS (pour « High Power Impulse Magnetron Sputtering » en langue anglaise).

La technique de dépôt d'un film mince sur un substrat par pulvérisation cathodique magnétron consiste, d'une manière générale, à bombarder une cible, qui forme la cathode d'un réacteur magnétron et qui est réalisée dans le matériau à déposer, avec des ions issus d'une décharge électrique (plasma). Ce bombardement ionique provoque la pulvérisation de la cible sous la forme d'une « vapeur » d'atomes ou molécules qui viennent se déposer, sous forme de couche mince, sur le substrat placé à proximité de la cible du magnétron.

La technologie HiPIMS permet avantageusement de générer des courants instantanés très élevés tout en maintenant un échauffement réduit de la cible du fait de l'utilisation d'impulsions de courtes durées.

Ces méthodes avancées de pulvérisation magnétron sont par exemple décrites par Belkerk *et al.* [6] et Duquenne *et al.* [7].

Une couche mince d'AIN de bonne cristallinité peut être plus particulièrement réalisée par pulvérisation magnétron à partir d'une cible d'aluminium et d'un mélange réactif argon/azote.

Elle peut être formée à une température strictement inférieure à 280 °C, n'affectant pas la stabilité de la couche chauffante sous-jacente.

De préférence, elle est formée à une température inférieure ou égale à 250 °C, et plus particulièrement inférieure ou égale à 200 °C.

### APPLICATIONS

Comme évoqué précédemment, le dispositif chauffant multicouche selon l'invention peut, d'une manière avantageuse, posséder à la fois des bonnes performances de chauffage et une haute transparence.

Selon une variante de réalisation particulièrement préférée, l'invention se rapporte à un dispositif chauffant semi-transparent ou transparent, comportant :
- un substrat de base semi-transparent ou transparent, en particulier tel que défini précédemment, par exemple en verre ou en polymère transparent ;
- une couche chauffante présentant une transmittance, sur l'ensemble du spectre visible, supérieure ou égale à 50 %, en particulier supérieure ou égale à 70 % et plus particulièrement supérieure ou égale à 80 % ; et
- une couche de diffusion thermique à base de nitrure d'aluminium recouvrant tout ou partie de la couche chauffante.

Avantageusement, un dispositif chauffant selon l'invention peut présenter une transmittance globale sur l'ensemble du spectre visible d'au moins 50 %, en particulier supérieure ou égale à 70 % et plus particulièrement supérieure ou égale à 80 %.

Par transmittance « globale », on entend la transmittance de l'ensemble de la structure formée par l'empilement substrat, couche chauffante et couche de diffusion thermique selon l'invention.

Un dispositif chauffant selon l'invention peut être mis en œuvre comme film mince chauffant transparent pour des applications diverses, en particulier dans des systèmes de chauffage et/ou de désembuage.

L'homme du métier est à même d'adapter la forme et les dimensions du dispositif chauffant selon l'invention pour l'intégrer dans le système de chauffage souhaité.

Le dispositif chauffant selon l'invention peut être utilisé par application d'une tension entre deux bords opposés de la couche chauffante.

Ainsi, selon un mode de réalisation particulier, deux bandes conductrices non transparentes peuvent être déposées sur le substrat de base, au contact de deux bords opposés de la couche chauffante, comme représenté en figure 1.

Ces bandes, appelées « reprises de contact », peuvent être, par exemple, réalisées à partir de pâte métallique ou de laque d'argent, afin de permettre une meilleure connexion avec les systèmes extérieurs d'alimentation électrique.

Ces reprises de contacts électriques peuvent être réalisées selon des techniques usuelles, par exemple par dépôt chimique en phase vapeur CVD (pour « Chemical Vapour Déposition » en langue anglaise) ou par dépôt physique en phase vapeur PVD (pour « Physical Vapour Déposition » en langue anglaise).

L'alimentation électrique du système intégrant un dispositif chauffant peut être fixe ou nomade, par exemple une batterie, une pile ou une cellule photovoltaïque, et alimentée de façon continue ou discontinue.

Selon un autre de ses aspects, la présente invention concerne ainsi un système de chauffage et/ou de désembuage comportant un dispositif chauffant tel que décrit précédemment, en particulier un dispositif chauffant semi-transparent ou transparent.

De façon générale, le système de chauffage et/ou de désembuage peut concerner tous types de systèmes connus de l'état de l'art nécessitant la mise en œuvre d'un film chauffant, en particulier à haute transparence.

Le système peut être mis en œuvre par exemple pour un vitrage, un panneau de douche, un élément de miroiterie, une visière, un masque, des lunettes, un radiateur, un élément chauffant d'un appareil optoélectronique, un récipient alimentaire transparent, par exemple un biberon.

A titre d'exemple, un dispositif chauffant selon l'invention, réalisé avec un substrat de base flexible et transparent, peut être mis en œuvre pour un élément chauffant transparent (électrode transparente) dans un dispositif optoélectronique, par exemple un écran d'affichage.

Un dispositif chauffant et semi-transparent selon l'invention peut encore être mis en œuvre pour un pare-brise chauffant, le dispositif chauffant étant destiné à chauffer le pare-brise dans le but de le désembuer ou le dégivrer. Les performances du dispositif chauffant selon l'invention en termes de chauffage et de haute transparence permettent d'accéder rapidement, dans le cadre d'une application pour un pare-brise automobile, à une vision claire, après activation du dispositif chauffant.

Bien entendu, l'invention n'est pas limitée aux systèmes décrits ci-dessus, et d'autres applications du dispositif chauffant selon l'invention peuvent être envisagées.

L'invention va maintenant être décrite au moyen des exemples et figures suivants, donnés à titre illustratif et non limitatif de l'invention.

### FIGURES

Figure 1 : Représentation schématique, dans un plan vertical de coupe, de la structure d'un dispositif chauffant (1) conforme à l'invention.
Figure 2 : Vue schématique de l'application d'une tension à l'aide d'un générateur de tension (22), sur les reprises de contact d'un dispositif (1) conforme à l'invention, comme opéré dans les exemples 1 à 4.

Il convient de noter que, pour des raisons de clarté, les différents éléments visibles sur les figures sont représentés en échelle libre, les dimensions réelles des différentes parties n'étant pas respectées.

### EXEMPLES

### Méthodes de mesure

La transmittance totale est mesurée à l'aide d'une sphère d'intégration sur un spectromètre Varian Carry 5000.

La transmittance sur le spectre du visible correspond à la transmittance pour des longueurs d'ondes comprise entre 350 et 800 nm. La transmittance est mesurée tous les 2nm.

La résistance électrique de surface est mesurée par un résistivimètre 4 pointes de type Loresta EP.

### EXEMPLE 1

### Formation de la couche chauffante (12)

Dans un premier temps, des nanofils d'argent sont synthétisés et purifiés selon le procédé décrit dans le document Nanotechnology, 2013, 24, 215501 [4].

Ces nanofils sont déposés sur du verre Eagle XG™ (Corning) (substrat (11)) selon un procédé de dépôt par nébulisation (« spray-coating » en langue anglaise).

Le matériau ainsi déposé, constituant la couche chauffante (12), présente une résistance carrée de 28 ohm/carré.

Des reprises de contacts électriques (21) sont réalisées sur deux bords opposés par utilisation d'une laque d'argent ou d'un dépôt de film métallique, par exemple par CVD ou PVD.

### Formation de la couche de diffusion thermique (13)

Le nitrure d'aluminium (AIN) est déposé sur cette couche chauffante (12) par pulvérisation magnétron en courant continu. Lors de ce dépôt, les reprises de contact électrique sont protégées pour être utilisées par la suite afin d'appliquer un potentiel sur le dispositif.

Le dépôt par pulvérisation magnétron en courant continu est réalisé à partir d'une cible d'aluminium pur et d'un plasma d'argon et d'azote sous vide secondaire (pression comprise entre 2 et 3 mTorr) et à basse température (T=200 °C). La puissance utilisée est de 175 W. Le ratio des quantités d'azote et d'argon QN₂/(QN₂+QAr) est de 25 %.

Dans ces conditions, la vitesse de dépôt est d'environ 40 nm/min, ce qui permet un contrôle précis de l'épaisseur de la couche d'AIN déposée.

Le dépôt est réalisé durant 5 minutes ce qui permet l'obtention d'une couche (13) de 200 nm.

En appliquant une tension de 5 V sur les reprises de contact, une température de 35 °C est atteinte en moins d'une minute, de façon homogène sur l'ensemble de la surface du dispositif chauffant (1).

Ce dispositif chauffant (1) a une transmittance globale, mesurée à l'aide d'une sphère d'intégration sur un spectromètre Varian Carry 5000, de 85 % minimum sur l'ensemble du spectre visible.

En appliquant une tension de 7V sur les reprises de contact, une température de 51 °C est atteinte en moins d'une minute, de façon homogène sur l'ensemble de la surface du dispositif chauffant.

### EXEMPLE 2

### Formation de la couche chauffante (12)

Dans un premier temps, des nanotubes de carbone (type CSP3 de Carbon solution) sont dispersés dans de la NMP (N-méthylPyrrolidone) et déposés sur du verre Eagle XG™ (Corning) selon un procédé de dépôt par nébulisation (« spray-coating » en langue anglaise). La transmittance de la couche déposée, sur l'ensemble du spectre visible, est de 99,2 %.

Des nanofils d'argent sont synthétisés et purifiés selon le procédé décrit dans le document Nanotechnology, 2013, 24, 215501. Ces nanofils sont déposés sur la couche de nanotubes de carbone.

La couche chauffante « hybride » (12), composée des deux sous-couches de nanomatériaux de nature différente, ainsi formée, présente une résistance carrée de 20 ohm/carré.

Des reprises de contacts électriques (21) sont réalisées sur deux bords opposés par utilisation d'une laque d'argent ou d'un dépôt de film métallique, par exemple par CVD.

### Formation de la couche de diffusion thermique (13)

Le nitrure d'aluminium (AIN) est déposé sur cette couche chauffante comme décrit en exemple 1.

En appliquant une tension de 5 V sur les reprises de contact (21), une température de 45 °C est atteinte en moins d'une minute, de façon homogène sur l'ensemble de la surface du dispositif chauffant (1).

Ce dispositif (1) a une transmittance globale de 88 % minimum sur l'ensemble du spectre visible.

### EXEMPLE 3

Un dispositif chauffant (1) similaire à celui décrit en exemple 1 est réalisé, en mettant en œuvre en lieu et place des nanofils d'argent, des nanofils de cuivre fabriqués selon le procédé décrit dans la publication Nanoresearch 2014, pp 315-324 [5].

La couche chauffante (12) ainsi réalisée présente une résistance carrée de 53 ohm/carré.

Le dépôt d'AIN est réalisé comme décrit en exemple 1.

En appliquant une tension de 9 V sur les reprises de contact, une température de 63 °C est atteinte en moins d'une minute, de façon homogène sur l'ensemble de la surface du dispositif chauffant.

Ce dispositif a une transmittance globale de 82 % minimum sur l'ensemble du spectre visible.

### EXEMPLE 4

Un dispositif chauffant (1) similaire à celui décrit en exemple 1 est réalisé, en mettant en œuvre en lieu et place du substrat en verre, un substrat (11) en polyéthylène naphtalate de 125 µm d'épaisseur.

La couche chauffante (12) ainsi réalisée présente une résistance carrée de 19 ohm/carré.

Le dépôt d'AIN est réalisé comme décrit en exemple 1.

En appliquant une tension de 9 V sur les reprises de contact, une température de 71 °C est atteinte en régime stationnaire de façon homogène sur l'ensemble de la surface du dispositif chauffant.

Ce dispositif a une transmittance globale de 90 % minimum sur l'ensemble du spectre visible.

### Références

[1] Celle et al., « Highly Flexible Transparent Film Heaters Based on Random Networks of Silver Nanowires », Nano Research (2012), 5(6): 427-433;
[2] Kim et al., « Transparent flexible heater based on hybrid of carbon nanotubes and silver nanowires », Carbon 63 (2013) 530-536;
[3] Zhang et al., « Large-size graphene microsheets as a protective layer for transparent conductive silver nanowire film heaters », Carbon 69 (2014) 437-443;
[4] Nanotechnology, 2013, 24, 215501;
[5] Nanoresearch 2014, pp 315-324;
[6] Belkerk et al., « Structural-dependent thermal conductivity of aluminium nitride produced by reactive direct current magnetron sputtering », Appl. Phys. Lett. 101, 151908 (2012);
[7] Duquenne et al., Appl. Phys. Lett. 93, 052905 (2008).

## Revendications

1. Dispositif chauffant comportant :
- un substrat de base (11) ;
- une couche électroconductrice (12), dite couche chauffante, portée par le substrat, formée d'au moins un réseau percolant de nano-objets comprenant des nanofils métalliques **caractérisé en ce que** le dispositif chauffant comporte une couche de diffusion thermique (13) à base de nitrure d'aluminium, recouvrant tout ou partie de la couche chauffante (12).

2. Dispositif selon la revendication 1, dans lequel la couche chauffante (12) présente une transmittance, sur l'ensemble du spectre visible, supérieure ou égale à 50 %, en particulier supérieure ou égale à 70 % et plus particulièrement supérieure ou égale à 80 %.

3. Dispositif selon la revendication 1 ou 2, dans lequel la couche chauffante (12) présente une résistance surfacique inférieure ou égale à 500 ohm/carré, en particulier inférieure ou égale à 200 ohm/carré, de préférence inférieure ou égale à 100 ohm/carré et plus préférentiellement inférieure ou égale à 60 ohm/carré.

4. Dispositif selon l'une quelconque des revendications précédentes, dans lequel les nanofils métalliques représentent au moins 40 % en poids, en particulier au moins 60 % de la masse totale des nano-objets de ladite couche chauffante (12).

5. Dispositif selon l'une quelconque des revendications précédentes, dans lequel les nanofils métalliques sont choisis parmi des nanofils d'argent, d'or et/ou de cuivre et dans lequel la couche chauffante (12) comporte éventuellement en outre des nanofils métalliques, des nanotubes de carbone et/ou du graphène, ou leurs dérivés.

6. Dispositif selon l'une quelconque des revendications précédentes, dans lequel le réseau percolant de nano-objets de la couche chauffante (12) présente une densité en nano-objets comprise entre 100 µg/m² et 500 mg/m².

7. Dispositif selon l'une quelconque des revendications précédentes, dans lequel la couche chauffante (12) se présente sous la forme d'unique couche formée d'un réseau percolant de nano-objets, en particulier d'un réseau percolant de nanofils métalliques.

8. Dispositif selon l'une quelconque des revendications 1 à 7, dans lequel la couche chauffante (12) présente un réseau percolant multicouche formé d'au moins deux sous- couches de nano-objets de compositions distinctes, au moins l'une des sous-couches comportant, voire étant formée, de nanofils métalliques.

9. Dispositif selon l'une quelconque des revendications précédentes, dans lequel la couche chauffante (12) présente une épaisseur comprise entre 1 nm et 10 µm, en particulier entre 5 nm et 800 nm.

10. Dispositif selon l'une quelconque des revendications précédentes, dans lequel la couche de diffusion thermique (13) présente une conductivité thermique supérieure ou égale à 20 W.K⁻¹.m⁻¹, en particulier comprise entre 80 et 250 W.K⁻¹.m⁻¹.

11. Dispositif selon l'une quelconque des revendications précédentes, dans lequel la couche de diffusion thermique (13) présente une épaisseur comprise entre 50 nm et 5 µm, en particulier comprise entre 80 et 800 nm et dans lequel la couche de diffusion thermique (13) recouvre l'intégralité de la couche chauffante (12).

12. Dispositif selon l'une quelconque des revendications précédentes, dans lequel le substrat de base (11) est un substrat transparent ou semi-transparent, en particulier en verre ou en polymères transparents tels que le polycarbonate, les polyoléfmes, le polyéthersulfone, le polysulfone, les résines phénoliques, les résines époxy, les résines polyesters, les résines polyimides, les résines polyétheresters, les résines polyétheramides, le polyvinyl(acétate), le nitrate de cellulose, l'acétate de cellulose, le polystyrène, les polyuréthanes, le polyacrylonitrile, le polytétrafluoroéthylène, les polyacrylates tels que le polyméthacrylate de méthyle, le polyarylate, les polyétherimides, les polyéthers cétones, les polyéthers éthers cétones, le polyfluorure de vinylidène, les polyesters tels que le polyéthylène téréphtalate ou polyéthylène naphtalate, les polyamides, la zircone, ou leurs dérivés ; de préférence le substrat de base est en verre ou en polyéthylène naphtalate.

13. Dispositif selon l'une quelconque des revendications précédentes, semi-transparent ou transparent dans lequel :
- le substrat de base (11) est semi-transparent ou transparent, en particulier tel que défini en revendication précédente ; et
- la couche chauffante (12) présente une transmittance, sur l'ensemble du spectre visible, supérieure ou égale à 50 %, en particulier supérieure ou égale à 70 % et plus particulièrement supérieure ou égale à 80 %.

14. Dispositif selon la revendication précédente, **caractérisé en ce qu'**il présente une transmittance globale, sur l'ensemble du spectre visible, d'au moins 50 %, en particulier supérieure ou égale à 70 % et plus particulièrement supérieure ou égale à 80 %.

15. Procédé de préparation d'un dispositif chauffant, comprenant au moins les étapes consistant en :
(i) disposer d'un substrat de base (11) dont l'une des faces est recouverte au moins en partie d'une couche électroconductrice (12), dite couche chauffante, formée d'au moins un réseau percolant de nano-objets comprenant des nanofîls métalliques ; et **caractérisé en ce que** le procédé comprend une étape consistant à
(ii) former, sur tout ou partie de la surface exposée de ladite couche chauffante, une couche de diffusion thermique (13) à base de nitrure d'aluminium par pulvérisation cathodique magnétron en courant continu ou puisé à haute puissance, à une température strictement inférieure à 280 °C.

16. Procédé selon la revendication précédente, dans lequel la couche de diffusion thermique (13) est formée en étape (ii) à une température inférieure ou égale à 250 °C, en particulier inférieure ou égale à 200 °C.

17. Procédé selon la revendication 15 ou 16 dans lequel la couche chauffante (12) portée par le substrat de l'étape (i) est préalablement formée par dépôt par nébulisation d'une ou plusieurs suspensions des nano-objets dans un milieu solvant, suivi par l'évaporation du ou des solvants.

18. Système de chauffage et/ou de désembuage, comportant un dispositif chauffant tel que défini selon l'une quelconque des revendications 1 à 14 ou tel qu'obtenu par un procédé selon l'une quelconque des revendications 15 à 17.

19. Système selon la revendication précédente, comportant un dispositif chauffant transparent ou semi-transparent tel que défini en revendications 13 ou 14, ledit système étant mis en œuvre pour un vitrage, un panneau de douche, un élément de miroiterie, une visière, un masque, des lunettes, un radiateur, un élément chauffant d'un appareil optoélectronique ou un récipient alimentaire transparent.

## Patentansprüche

1. Heizvorrichtung, umfassend:
- ein Basissubstrat (11);
- eine elektrisch leitende Schicht (12), sogenannte Heizschicht, welche von dem Substrat getragen wird und aus wenigstens einem perkolierenden Netzwerk von Nanoobjekten besteht, die metallische Nanodrähte umfassen; **dadurch gekennzeichnet, dass** die Heizvorrichtung umfasst
- eine Wärmediffusionsschicht (13) auf Basis von Aluminiumnitrid, welche die gesamte Heizschicht (12) oder einen Teil dieser bedeckt.

2. Vorrichtung nach Anspruch 1, bei der die Heizschicht (12) über das gesamte sichtbare Spektrum eine Durchlässigkeit von mehr als oder gleich 50 %, insbesondere von mehr als oder gleich 70 % und weiterhin insbesondere von mehr als oder gleich 80 % aufweist.

3. Vorrichtung nach Anspruch 1 oder 2, bei der die Heizschicht (12) einen Flächenwiderstand von weniger als oder gleich 500 Ohm/Quadrat, insbesondere von weniger als oder gleich 200 Ohm/Quadrat, vorzugsweise von weniger als oder gleich 100 Ohm/Quadrat und weiterhin bevorzugt von weniger als oder gleich 60 Ohm/Quadrat aufweist.

4. Vorrichtung nach einem der vorhergehenden Ansprüche, bei der die metallischen Nanodrähte wenigstens 40 Gew.-%, insbesondere wenigstens 60 % der Gesamtmasse der Nanoobjekte der Heizschicht (12) ausmachen.

5. Vorrichtung nach einem der vorhergehenden Ansprüche, bei der die metallischen Nanodrähte aus Silber-, Gold- und/oder Kupfernanodrähten ausgewählt sind und bei der die Heizschicht (12) eventuell ferner metallische Nanodrähte, Kohlenstoff-Nanoröhren und/oder Graphen oder deren Derivate umfasst.

6. Vorrichtung nach einem der vorhergehenden Ansprüche, bei der das perkolierende Netzwerk von Nanoobjekten der Heizschicht (12) eine Dichte an Nanoobjekten im Bereich zwischen 100 µg/m² und 500 mg/m aufweist.

7. Vorrichtung nach einem der vorhergehenden Ansprüche, bei der die Heizschicht (12) in Form einer einzigen Schicht vorliegt, die aus einem perkolierenden Netzwerk von Nanoobjekten, insbesondere aus einem perkolierenden Netzwerk von metallischen Nanodrähten gebildet ist.

8. Vorrichtung nach einem der Ansprüche 1 bis 7, bei der die Heizschicht (12) ein mehrlagiges perkolierendes Netzwerk aufweist, das aus wenigstens zwei Unterschichten von Nanoobjekten unterschiedlicher Zusammensetzung gebildet ist, wobei wenigstens eine der Unterschichten metallische Nanodrähte umfasst, sogar von diesen gebildet ist.

9. Vorrichtung nach einem der vorhergehenden Ansprüche, bei der die Heizschicht (12) eine Dicke im Bereich zwischen 1 nm und 10 µm, insbesondere zwischen 5 nm und 800 nm aufweist.

10. Vorrichtung nach einem der vorhergehenden Ansprüche, bei der die Wärmediffusionsschicht (13) eine Wärmeleitfähigkeit von mehr als oder gleich 20 W.K ¹.m⁻¹, insbesondere im Bereich zwischen 80 und 250 W.K⁻¹.m⁻¹ aufweist.

11. Vorrichtung nach einem der vorhergehenden Ansprüche, bei der die Wärmediffusionsschicht (13) eine Dicke im Bereich zwischen 50 nm und 5 µm, insbesondere zwischen 80 und 800 nm aufweist, und bei der die Wärmediffusionsschicht (13) die gesamte Heizschicht (12) bedeckt.

12. Vorrichtung nach einem der vorhergehenden Ansprüche, bei der das Basissubstrat (11) ein transparentes oder halbtransparentes Substrat ist, insbesondere aus Glas oder aus transparenten Polymeren wie Polycarbonat, Polyolefinen, Polyethersulfon, Polysulfon, Phenolharzen, Epoxidharzen, Polyesterharzen, Polyimidharzen, Polyetheresterharzen, Polyetheramidharzen, Polyvinyl(acetat), Cellulosenitrat, Celluloseacetat, Polystyrol, Polyurethanen, Polyacrylnitril, Polytetrafluorethylen, Polyacrylate wie Polymethylmethacrylat, Polyarylat, Polyetherimiden, Polyetherketonen, Polyetheretherketon, Polyvinylidfluorid, Polyestern wie Polyethylenterephthalat oder Polyethylennaphthalat, Polyamiden, Zirkon oder ihren Derivaten; vorzugsweise besteht das Basissubstrat Glas oder Polyethylennaphthalat.

13. Vorrichtung nach einem der vorstehenden Ansprüche, halbtransparent oder transparent, bei der:
- das Basissubstrat (11) halbtransparent oder transparent ist, insbesondere so wie in dem vorhergehenden Anspruch definiert; und
- die Heizschicht (12) über das gesamte sichtbare Spektrum eine Durchlässigkeit von mehr als oder gleich 50 %, insbesondere von mehr als oder gleich 70 % und weiterhin insbesondere von mehr als oder gleich 80 % aufweist.

14. Vorrichtung nach dem vorhergehenden Anspruch, **dadurch gekennzeichnet, dass** sie über das gesamte sichtbare Spektrum eine Gesamtdurchlässigkeit von wenigstens 50 %, insbesondere von mehr als oder gleich 70 % und weiterhin insbesondere von mehr als oder gleich 80 % aufweist.

15. Verfahren zur Herstellung einer Heizvorrichtung, umfassend wenigstens die Schritte, die darin bestehen:
(i) ein Basissubstrat (11) zur Verfügung zu haben, von welchem eine der Flächen wenigstens teilweise mit einer elektrisch leitenden Schicht (12), sogenannten Heizschicht bedeckt ist, die aus wenigstens einem perkolierenden Netzwerk von Nanoobjekten besteht, welche metallische Nanodrähte umfassen; und **dadurch gekennzeichnet, dass** das Verfahren einen Schritt umfasst, der darin besteht
(ii) auf der gesamten freiliegenden Oberfläche der Heizschicht oder einem Teil dieser eine Wärmediffusionsschicht (13) auf der Basis von Aluminiumnitrid mittels Gleichstrom- oder Hochleistungsimpuls-Magnetron-Kathoden-Sputtern bei einer Temperatur von streng unter 280 °C auszubilden.

16. Verfahren nach dem vorhergehenden Anspruch, bei dem die Wärmediffusionsschicht (13) in Schritt (ii) bei einer Temperatur von weniger als oder gleich 250 °C, insbesondere von weniger als oder gleich 200 °C gebildet wird.

17. Verfahren nach Anspruch 15 oder 16, bei dem die Heizschicht (12), die von dem Substrat aus Schritt (i) getragen wird, zuvor durch Abscheiden mittels Zerstäuben von einer oder mehreren Suspensionen der Nanoobjekte in einem Lösungsmittelmedium gebildet wird, woran sich das Verdampfen des oder der Lösungsmittel(s) anschließt.

18. Heiz- und/oder Entfeuchtungssystem, umfassend eine Heizvorrichtung, wie in einem der Ansprüche 1 bis 14 definiert oder wie durch ein Verfahren nach einem der Ansprüche 15 bis 17 erhalten.

19. System nach dem vorhergehenden Anspruch, umfassend eine transparente oder halbtransparente Heizvorrichtung wie in den Ansprüchen 13 oder 14 definiert, wobei das System für eine Verglasung, eine Duschwand, ein Spiegelelement, ein Visier, eine Maske, eine Brille, ein Heizgerät, ein Heizelement eines optoelektronischen Gerätes oder einen transparenten Lebensmittelbehälter verwendet wird.

## Claims

1. Heating device comprising:
- a base substrate (11);
- an electrically conductive layer (12), referred to as heating layer, carried by the substrate, formed of at least one percolating network of nano-objects comprising metal nanowires; **characterized in that** the heating device comprises
- a thermal diffusion layer (13) based on aluminum nitride, covering all or part of the heating layer (12).

2. Device according to claim 1, wherein the heating layer (12) exhibits a transmittance, over the whole of the visible spectrum, of greater than or equal to 50%, in particular greater than or equal to 70% and more particularly greater than or equal to. 80%.

3. Device according to claim 1 or 2, wherein the heating layer (12) has a surface resistance less than or equal to 500 ohm / square, in particular less than or equal to 200 ohm / square, preferably less than or equal to 100 ohm / square and more preferably less than or equal to 60 ohm / square.

4. Device according to any one of the preceding claims, in which the metal nanowires represent at least 40% by weight, in particular at least 60% of the total weight of the nano-objects of said heating layer (12).

5. Device according to any one of the preceding claims, in which the metal nanowires are chosen from silver, gold and / or copper nanowires and in which the heating layer (12) optionally further comprises metal nanowires, carbon nanotubes and/or graphene, or their derivatives.

6. Device according to any one of the preceding claims, in which the percolating network of nano-objects of the heating layer (12) has a density of nano-objects of between 100 µg / m² and 500 mg / m².

7. Device according to any one of the preceding claims, wherein the heating layer (12) is in the form of a single layer formed of a percolating network of nano-objects, in particular of a percolating network of metal nanowires.

8. Device according to any one of claims 1 to 7, wherein the heating layer (12) has a multilayer percolating network formed of at least two sub-layers of nano-objects of distinct compositions, at least one of sublayers comprising, or even being formed, metal nanowires.

9. Device according to any one of the preceding claims, wherein the heating layer (12) has a thickness of between 1 nm and 10 µm, in particular between 5 nm and 800 nm.

10. Device according to any one of the preceding claims, in which the thermal diffusion layer (13) has a thermal conductivity greater than or equal to 20 WK-1.m-1, in particular between 80 and 250 W. K-1..m-1.

11. Device according to any one of the preceding claims, in which the thermal diffusion layer (13) has a thickness between 50 nm and 5 µm, in particular between 80 and 800 nm and in which the thermal diffusion layer (13) covers the entire heating layer (12).

12. Device according to any one of the preceding claims, in which the base substrate (11) is a transparent or semi-transparent substrate, in particular made of glass or of transparent polymers such as polycarbonate, polyolefins, polyethersulfone, polysulfone, phenolic resins, epoxy resins, polyester resins, polyimide resins, polyetherester resins, polyetheramide resins, polyvinyl (acetate), cellulose nitrate, cellulose acetate, polystyrene, polyurethanes, polyacrylonitrile, polytetrafluoroethylene, polyacrylates such as polymethyl methacrylate, polyarylate, polyetherimides, polyether ketones, polyether ketone ethers, polyvinylidene fluoride, polyesters such as polyethylene terephthalate, polyethylene terephthalate, polyethylene terephthalate, polyethylene terephthalate or polyethylene , or their derivatives; preferably the base substrate is glass or polyethylene naphthalate.

13. Device according to any one of the preceding claims, semitransparent or transparent in which:
- the base substrate (11) is semi-transparent or transparent, in particular as defined in the preceding claim; and
- the heating layer (12) has a transmittance, over the entire visible spectrum, greater than or equal to 50%, in particular greater than or equal to 70% and more particularly greater than or equal to 80%

14. Device according to the preceding claim, **characterized in that** it has an overall transmittance, over the whole of the visible spectrum, of at least 50%, in particular greater than or equal to 70% and more particularly greater than or equal to 80 %.

15. A method of preparing a heating device, comprising at least the steps consisting of:
provide a base substrate (11) one of whose faces is covered at least in part with an electrically conductive layer (12), called a heating layer, formed of at least one percolating network of nano-objects comprising metal nanowires;
and **characterized in that** the method comprises a step consisting in forming, on all or part of the exposed surface of said heating layer, a thermal diffusion layer (13) based on aluminum nitride by direct current magnetron sputtering or pulsed at high power, at a temperature strictly below 280 ° C.

16. Method according to the preceding claim, in which the thermal diffusion layer (13) is formed in step (ii) at a temperature less than or equal to 250 ° C, in particular less than or equal to 200 ° C.

17. The method of claim 15 or 16 wherein the heating layer (12) carried by the substrate of step (i) is formed beforehand by deposition by nebulization of one or more suspensions of nano-objects in a solvent medium, followed by evaporation of the solvent (s).

18. Heating and / or demisting system, comprising a heating device as defined in any one of claims 1 to 14 or as obtained by a process according to any one of claims 15 to 17.

19. System according to the preceding claim, comprising a transparent or semi-transparent heating device as defined in claims 13 or 14, said system being implemented for a glazing, a shower panel, a mirror element, a visor, a mask, goggles, a heater, a heating element of an optoelectronic device or a transparent food container.
